# FASCICULE DE BREVET EUROPEEN

(11) **EP 0 497 671 B1**
(45) Date de publication et mention de la délivrance du brevet: **10.05.1995**
(21) Numéro de dépôt: 92400190.2
(22) Date de dépôt: 24.01.1992
(51) Int. Cl.: D21D 1/20, D21B 1/16

(54) **Nouveau procédé de raffinage de la pâte à papier**
Verfahren zur Raffinierung einer Fasersuspension
Method of refining a paper pulp

(30) Priorité: 31.01.1991 FR 9101108
(43) Date de publication de la demande: 05.08.1992
(73) Titulaire: SOCIETE FRANCAISE HOECHST, 92800 Puteaux (FR)
(72) Inventeur: Richard, Michel, F-95290 l'Isle Adam (FR); Roux, Christian, F-95540 Mery (FR); Trouve, Claude, F-91330 Yerres (FR)
(74) Mandataire: Santarelli, Marc

(56) Documents cités:
- EP-A- 0 379 964
- WO-A-87/01746
- GB-A- 929 731
- US-A- 3 069 309
- US-A- 4 229 250

## Description

La présente invention concerne un nouveau procédé de raffinage de la pâte à papier.

Dans l'élaboration de la pâte à papier, le raffinage est une opération essentielle qui consomme une énergie d'autant plus importante que l'indice de raffinage recherché est plus élevé.

Il a été également proposé dans WO-A-8701746, afin de réduire notamment les coûts de raffinage, d'associer au raffinage un prétraitement de blanchiment, multistades, des copeaux de bois destinés à être transformés en pâte à papier avec successivement trois solutions d'imprégnation aqueuse contenant pour les deux premières, des stabilisants de peroxyde tels que des ions magnésium ou silicates associés éventuellement à un agent chélatant et pour la troisième un peroxyde en présence éventuellement d'agents stabilisants de peroxyde et/ou chélatants, dans des conditions de pH, de température et de concentration telles que la deuxième solution d'imprégnation forme un floc ou un sol à l'intérieur des fibres de bois au contact de la première solution d'imprégnation. Toutefois, ce procédé est onéreux du fait qu'il nécessite un prétraitement des fibres de bois, et, en outre, il ne peut être mis en oeuvre que si on souhaite effectuer un blanchiment de la pâte à papier.

De tout temps, les papetiers ont recherché des moyens de réduire les coûts énergétiques du raffinage de la pâte à papier et ils ont ainsi notamment envisagé d'effectuer le raffinage en présence de carboxyméthylcellulose ou même de rouge congo, solutions intéressantes, mais toutefois abandonnées en raison d'une part, des viscosités obtenues anormalement élevées, et d'autre part, des colorations des pâtes apportées par l'emploi de rouge congo. Si bien qu'aujourd'hui, le raffinage des pâtes à papier est dans la grande majorité des cas, effectué sans l'emploi d'additifs avec une consommation élevée d'énergie.

Or la demanderesse a découvert avec étonnement un nouveau procédé de raffinage de la pâte à papier nettement moins onéreux que les procédés connus.

Le procédé selon la présente invention est caractérisé en ce que l'on ajoute à la pâte à Raffiner un sol de silice colloïdale pour réduire le temps nécessaire pour raffiner ladite pâte.

On désigne par sol de silice colloïdale des suspensions aqueuses de particules élémentaires de silice présentant un diamètre moyen inférieur à 100 nm et non-agglomérées entre elles. Ces sols de silice sont des produits commerciaux courants tels ceux commercialisés par la demanderesse sous la dénomination KLEBOSOL.

Dans des conditions avantageuses de mise en oeuvre de l'invention, le procédé ci-dessus décrit est réalisé en présence d'un sol de silice colloïdale dont les particules élémentaires ont un diamètre moyen compris entre environ 10 nm et 50 nm.

Le procédé selon l'invention sera effectué de préférence en présence de 1 à 50 % en poids de silice colloïdale exprimé en sec par rapport au poids de la pâte à papier exprimé également en sec.

Selon le procédé de l'invention, on mélange le sol de silice et la pâte à raffiner, par exemple par incorporation de ladite silice dans la pâte à papier à raffiner, puis le raffinage est effectué d'une manière classique dans un raffineur industriel conventionnel jusqu'à l'obtention de l'indice de raffinage Shopper-Riegler souhaité, habituellement de l'ordre de 30 à 40. La pâte à papier ainsi obtenue est ensuite utilisée comme les pâtes à papier raffinées conventionnellement.

Le procédé selon l'invention permet de réduire considérablement la durée de raffinage des pâtes à papier d'origine diverse. Généralement, le gain de temps pour l'obtention d'un indice de raffinage Shopper-Riegler de l'ordre de 35 est de 30 à 35 % par rapport au procédé effectué en l'absence de sol de silice colloïdale.

Ainsi, par exemple, au départ de 360 g d'une pâte à papier contenant pondéralement 30 % d'eucalyptus, 45 % de bouleau et 25 % de conifères, contenant donc 25 % de fibres longues, raffinée selon la norme AFNOR Q 50-008 à l'aide d'une pile valley, l'obtention d'un indice de raffinage Shoepper-Riegler de 45 demande environ 34 minutes en l'absence de sol de silice et seulement 24 minutes en présence de 545 g d'un sol de silice contenant pondéralement 67 % d'eau et 33 % de silice sous forme de particules élémentaires non-agglomérées d'un diamètre moyen de 13 nm. Ainsi, pour l'obtention d'un indice de raffinage identique au départ d'une pâte identique, le procédé selon l'invention permet de diminuer la durée du raffinage de 10 minutes, soit un gain de temps de 33 % environ. Dans le tableau I, on a mentionné les indices de raffinage Shoepper-Riegler obtenus en fonction du temps.

## Revendications

1. Procédé de raffinage de pâte à papier caractérisé en ce que l'on ajoute à la pâte à raffiner un sol de silice colloïdale pour réduire le temps nécessaire pour raffiner ladite pâte.

2. Procédé selon la revendication 1, caractérisé en ce que le sol de silice utilisé présente des particules de silice d'un diamètre moyen compris entre 10 nm et 50 nm.

3. Procédé selon la revendication 1 ou 2, caractérisé en ce que l'on utilise de 1 à 50 % en poids de silice colloïdale exprimé en sec par rapport au poids de la pâte à papier exprimé en sec.

## Claims

1. Refining process for paper pulp, characterized in that a colloidal silica sol is added to the pulp to be refined in order to reduce the time required for refining said pulp.

2. Process according to claim 1, characterized in that the silica sol used has silica particles with an average diameter comprised between 10 nm and 50 nm.

3. Process according to claim 1 or 2, characterized in that 1 to 50% by weight of colloidal silica sol expressed in the dry state is used relative to the weight of paper pulp expressed in the dry state.

## Patentansprüche

1. Verfahren zur Raffinierung einer Fasersuspension, dadurch gekennzeichnet, daß man der zu raffinierenden Suspension ein kolloidales Kieselerdesol zufügt, um die zum Raffinieren der Suspension nötige Zeit zu verringern.

2. Verfahren nach Anspruch 1, dadurch gekennzeichnet, daß das verwendete Kieselerdesol Kieselerdeteilchen eines mittleren Durchmessers zwischen 10 und 50 nm hat.

3. Verfahren nach Anspruch 1 oder 2, dadurch gekennzeichnet, daß man 1 bis 50 Gew.-% kolloidales Kieselerdesol (in trockenem Zustand), bezogen auf das Gewicht der Fasersuspension (in trockenem Zustand) verwendet.
